# EUROPÄISCHE PATENTSCHRIFT

(11) **EP 0 090 268 B1**
(45) Veröffentlichungstag und Bekanntmachung des Hinweises auf die Patenterteilung: **05.08.1987**
(21) Anmeldenummer: 83102616.6
(22) Anmeldetag: 16.03.1983
(51) Int. Cl.: C25D 11/04, C25D 11/08

(54) **Verfahren zum Anodisieren von Aluminiumwerkstoffen und aluminierten Teilen**
Process for anodising aluminium products and aluminised parts
Procédé d'anodisation de produits en aluminium et pièces aluminées

(30) Priorität: 30.03.1982 DE 3211759
(43) Veröffentlichungstag der Anmeldung: 05.10.1983
(73) Patentinhaber: SIEMENS AKTIENGESELLSCHAFT, 80333 München (DE)
(72) Erfinder: Birkle, Siegfried, Dr., D-8552 Höchstadt/A. (DE); Stöger, Klaus, D-8500 Nürnberg (DE); De Vries, Hans, NL 8181 NG Heerde (NL)

## Beschreibung

Die Erfindung betrifft ein Verfahren zum Anodisieren von Aluminiumwerkstoffen gemäss dem Oberbegriff des Patentanspruches 1.

Aluminiumwerkstoffe und aluminiumbeschichtete Teile sind für viele Anwendungszwecke noch nicht hinreichend beständig, obwohl an Luft eine Selbstpassivierung erfolgt, die im pH-Bereich von 5 bis 9 beständig ist. Diese Oxidschicht ist aber für viele Anwendungszwecke in der Technik noch zu gering. Deshalb wird die Schicht in Anodisierelektrolyten verstärkt.

Es ist bekannt («Die Praxis der anodischen Oxydation des Aluminiums» Aluminiumverlag GmbH Düsseldorf, 1961, insbesondere Seiten 37, 46 und 50) Aluminium unter Verwendung von verdünnter Schwefelsäure (Gleichstrom-Schwefelsäure-Verfahren), verdünnter Oxalsäure (Gleichstrom-Oxalsäure-Verfahren) oder auch in einem Schwefelsäure-Oxalsäure-Bad anodisch zu oxidieren. Diese Verfahren sind zwar für Aluminiumwerkstoffe einsetzbar, doch tritt bei aluminierten Teilen eine Zerstörung des Werkstoffes oder zumindest ein anwendungstechnisch nicht tolerierbares Anfressen der Materialoberfläche ein, wenn keine allseitige Aluminierbedeutung gegeben ist.

In der FR-A-2 187 937 ist ein Verfahren zur Oberflächenbehandlung von Aluminiumplatten beschrieben mit dem Ziel, durch anodische Oxidation von Aluminium in trinatriumphosphathaltiger Elektrolytlösung bei Temperaturen von 20 bis 40 °C und einer Elektrolysedauer von 3 bis 10 Min. hydrophile und haftfähige Anodisierschichten zu behalten.

Aus der DE-OS 2 842 396 ist ein «Verfahren zur Glanzanodisierung von Aluminium» bekannt, das auf einer im «Werkstoff Aluminium und seine anodische Oxidation» von Max Schenk, 1948, Seite 801 zitierten Arbeit beruht. Das alkalische 80 °C + 1 °C warme wässrige Glänzbad enthält gemäss M. Schenk Natriumcarbonat und tertiäres Natriumphosphat.

Gemäss der DE-OS 2 842 396 wird zur Herstellung glänzender maximal 4 µm dicker Aluminiumoxidschichten ein alkalisches Bad mit Natriumphosphat als Hauptbestandteil verwendet. Bei einer Badtemperatur von 20 bis 90°C und einer Stromdichte von 0,5 bis 80 A/dm² werden Aluminium oder Aluminiumlegierungen glanzanodisiert. Abgesehen davon, dass bei diesem Verfahren bei stark salzhaltigen Elektrolyten bei höheren Temperaturen gearbeitet wird, führen diese Behandlungen («Glänzverfahren») zu glänzenden Filmen, die vielfach unerwünscht sind.

Da die Auflösung des Aluminiums schneller vonstatten geht als die Oxidbildung, kann bei dem in der DE-OS beschriebenen Verfahren selbst bei längerer Eloxierdauer nur eine Aluminiumoxidschicht von <4 µm erzeugt werden. Ausserdem entstehen bereits nach kurzer Badstandzeit wegen der zunehmenden Carbonatmenge infolge Absorption des C0₂ aus der Luft nur noch sogenannte Formierschichten < 1 pm. Die Abtragsrate ist unter den hier angegebenen Eloxierbedingungen so hoch, dass bei aluminierten Teilen an dünner aluminierten Stellen das Aluminium statt anodisiert, abgelöst wird. Vor allem können keine nach DE-OS 2 842 396 beschriebenen Verfahren, Toleranzmasse des Aluminiumüberzuges, dessen Schichtdicke aus technisch wirtschaftlichen Gründen vorgegeben ist, eingehalten werden. Auch Aluminiumwerkstoffe können so nicht mit einer dickeren Oxidschicht versehen werden.

Ein besonderes Problem - bei der Kombination von metallischen Werkstoffen mit Aluminium in Form eines schützenden Überzuges - ergibt sich insofern, weil in den bekannten sauren Anodisierelektrolyten (bei anodischer Polung) an den ungenügend beschichteten Substratoberflächen, beispielsweise bei Eisen, Kupfer, Nickel und Zink und deren Legierungen diese sich anodisch auflösen. Bei solchen Materialien kommt es daher zu derart starken Korrosionserscheinungen, dass aluminiumbeschichtete Teile sowohl in dekorativer Hinsicht als auch in ihrer Funktion unbrauchbar bzw. zerstört werden.

Diese Tatsache schränkt die Anwendung von Aluminierung im dekorativen funktionellen Oberflächensektor stark ein, so dass beispielsweise die Applikation der einfärbbaren Galvano-Aluminium-Eloxalo-Schichten, z. B. auf Brillengestellen, Feuerzeughülsen, Schreibgeräten usw. technisch gesehen bisher nur schwer oder überhaupt nicht realisiert werden konnte.

Zur Anodisierung von aluminierten Teilen mit ungenügender Bedeckung, die in sauren Eloxierbädern durchgeführt wird, ist es erforderlich, die freien Stellen vor dem Eloxieren mit einem sogenannten Abdecklack zu versehen. Nach dem Eloxieren sind derartige Lacke zu entfernen, indem man diese entweder abzieht oder mit einem geeigneten Lösungsmittel ablöst. Bei Hohlräumen oder Bohrungen, in denen sich kein Aluminium befindet, kann man sich dadurch helfen, indem diese mit Stopfen oder dergleichen abgedichtet werden. Diese prinzipiell zwar mögliche Verfahrensweise ist technisch aufwendig und unwirtschaftlich. Bei diversen Teilen, z.B. solchen mit Scharnieren (Brillen), ist das genannte Abdeckverfahren jedoch aus dekorativen Gründen (Einfärben oder Eloxal^{o-}Schichten) unbrauchbar und damit ein Anodisieren prinzipiell nicht möglich.

Aufgabe der Erfindung ist es, Aluminiumwerkstoffe sowie mit Aluminium beschichtete Teile, insbesondere Eisenwerkstoffe, unter Vermeidung der oben angeführten Nachteile mit harten abriebfesten und einfärbbaren dickeren Aluminiumoxidschichten, insbesondere solchen von 10 bis 20 µm zu versehen, und zwar auch dann, wenn der Aluminiumüberzug irgendwelche Fehlstellen aufweist. Als Fehlstellen kommen z. B. die nicht beschichteten Kontaktstellen infrage, oder bei profilierten Teilen, die nicht überzogenen Stellen, die aufgrund der begrenzten Streufähigkeit Aluminierverfahren vorhanden sein können. Es sollen auch auf partiell aluminierten Gebrauchsmetallen, wie Eisen-, Buntmetall-, Nickel- und Zinkdruckgusswerkstoffen ohne Zerstörung des Grundwerkstoffes bei der Anodisierung dicke Aluminiumoxidschichten erzeugt werden.

Diese Aufgabe wird mit den Merkmalen des Anspruches 1 gelöst.

Mit dem erfindungsgemässen Verfahren können Aluminiumwerkstoffe und aluminierte Teile, insbesondere auch partiell aluminierte Teile aus Eisen-, Nickel- und Buntmetallwerkstoffen sowie Zinkdruckgussmetalle, auch wenn sie Fehlstellen aufweisen, ohne anwendungstechnische Nachteile anodisch oxidiert werden, so dass harte, abriebfeste und einfärbbare Oxidschichten entstehen. Die Oberflächen aluminierter Teile sind nicht glänzend, sondern behalten das Aussehen der abgeschiedenen Aluminiumschichten bei. Die erzeugten Oxidschichten sind vor allem dicker als 4 um. Sie zeichnen sich durch aussergewöhnliche Härte und Abriebfestigkeit aus. Das erfindungsgemässe Verfahren eignet sich insbesondere auch für die Erzielung vorgenannter Schichteigenschaften bei Aluminium-Werkstoffen.

Besonders günstige Effekte werden bei einem Badbetrieb von 0 bis 10°C erreicht. Das Bad kann mit Gleichstrom und mit Impulsstrom betrieben werden.

Zur Durchführung des erfindungsgemässen Verfahrens werden mit Vorteil Bäder, enthaltend 50 bis 150 g/I Trinatriumphosphat oder Trikaliumphosphat, eingesetzt.

Die optisch einheitlichsten Anodisierschichten werden bei Zugabe von 1 bis 20 g eines Komplexbildners pro Liter Anodisierbad, beispielsweise Alkalicyanid, erhalten. Vorzugsweise werden dem Bad pro Liter 1 bis 6 g Natriumcyanid zugesetzt.

Das erfindungsgemässe Verfahren eignet sich zum Anodisieren von Aluminium-Werkstoffen, Aluminium-Flammspritzschichten und -Walzplattierschichten, Feuer-Aluminium-Schichten, PVD-Aluminium-Schichten und insbesondere IVD- und Galvano-Aluminium-Schichten.

«Galvano-Aluminium» ist ein Aluminium hoher Reinheit (>99,99), guter elektrischer Leitfähigkeit und hoher Duktilität <20 HV, das durch Abscheidung aus aluminiumorganischen Elektrolyten erhalten wird.

Es können mit Vorteil beispielsweise nur aussen aluminierte Hohlkörper sowie Werkstücke mit partiell freigelassenen Flächen, z. B. Apparateteile mit beweglichen Scharnieren (Brillen), bei denen prinzipiell kein Aluminium an allen Stellen des Scharniers abgeschieden werden kann, erfindungsgemäss mit harten abriebfesten und einfärbbaren Aluminiumoxidschichten in Dicken von 10 bis 20 µm versehen werden.

Die Erfindung wird anhand der Beispiele und der FIG näher erläutert.

Die FIG zeigt im Schnitt ein Ausführungsbeispiel eines Scharniers 1 eines Brillengestells aus Neusilber 4, das eine Aluminiumschicht 2 aufweist. Die auf dieser gemäss der Erfindung aufgebrachte Aluminium-oxid-Schicht ist mit 3 bezeichnet.

### Beispiel 1

Es wurden zuerst Eisenbleche (50 x 100 x 1 mm) in einem Aluminiumelektrolyten nach folgender Zusammensetzung galvanisch mit einer matten Galvano-Aluminiumschicht versehen.

Nach kurzem Beizen werden sie in verdünnter Natronlauge in einen Eloxierelektrolyten zusammengesetzt aus 30 I entionisiertem Wasser 1,5 kg Na₃P0₄ . 12 H₂0 getaucht und wie folgt anodisiert:

Elektrolytumwälzung mit C0₂-freier Pressluft. Man erhielt eine ca. 10 µm dicke, transparente Eloxalschicht. Die nicht aluminierten Kontaktstellen waren praktisch nicht angegriffen.

Ein im Vergleich hierzu gemäss der DE-OS 2 842 396 bei 20°C eloxierte vorher matte Aluminiumoberfläche hatte ein glänzendes Aussehen. Die nicht aluminierten Kontaktstellen zeigen eine für die Anwendung nicht tolerierbare Korrosion. Ausserdem konnten selbst bei dicken Aluminium- Schichten nur max. 3 bis 4 µm dicke Eloxalschichten erzeugt werden.

### Beispiel 2

6 Brillengestelle aus Neusilber wurden in einem Aluminier-Elektrolyten - wie in Beispiel 1 angegeben - ca. 1½ Stunden aluminiert. Die mittlere AI-Schichtdicke am Brillenbügel und an der Brillenfassung betrug ca. 20 µm, dagegen im Zwickel an den Scharnieren 1 bis 3 µm.

Nach kurzem Beizen in verdünnter Natronlauge wurden die Brillengestelle 1 bis 3 in einem Anodisierbad - wie in Beispiel 1 beschrieben - behandelt.

Im Gegensatz dazu wurden die Brillengestelle 4 bis 6 nach dem Beizen in einem Elektrolyten folgender Zusammensetzung behandelt, wobei die Anodisierbedingungen von 1 bis 3 gewählt wurden:

In beiden Fällen wurde eine Eloxalschichtdicke von ca. 10 gm erreicht; die Brillen waren bis auf das Aussehen der Zwickel an den Scharnieren gleich.

Während die Brillengestelle 1 bis 3 an den Scharnieren nach dem Einfärben der Eloxalschicht uneinheitlicher aussahen, vermittelten die Brillengestelle 4 bis 6 ein einheitliches optisches Aussehen. Daraus resultiert, dass der Komplexbildner an der Phasengrenze zum Aluminium zu einer homogeneren Oxidbildung beiträgt.

## Patentansprüche

1. Verfahren zum Anodisieren von Aluminium- werkstoffen und aluminierten Teilen in wässrigen, alkalischen trialkaliphosphathaltigen Anodisierbädern, wobei auf dem Aluminiumwerkstoff und den aluminierten Teilen in einem keine Formierschichten bildenden 10-200 g Trinatriumphosphat oder Trikaliumphosphat enthaltenden Anodisierbad bei Temperaturen von 0-15 °C unter Durchleiten von C0₂-freier oder C0₂-armer Luft eine 10 bis 20 µm dicke Aluminiumoxidschicht ohne Glanzeffekt erzeugt wird.

2. Verfahren nach Anspruch 1, dadurch gekennzeichnet, dass das Anodisierbad mit Gleichstrom oder Impulsstrom betrieben wird.

3. Verfahren nach Anspruch 1 und 2, dadurch gekennzeichnet, dass bei 0 bis 10°C anodisiert wird.

4. Verfahren nach Anspruch 1 bis 3, dadurch gekennzeichnet, dass das Anodisierbad pro Liter 50 bis 150 g Na₃P0₄ x 12 H₂0 oder K₃P0₄ x 7 H₂0 enthält.

5. Verfahren nach Anspruch 1 bis 4, dadurch gekennzeichnet, dass das Bad ausserdem pro Liter 1 bis 20 g eines Komplexbildners enthält.

6. Verfahren nach Anspruch 5, dadurch gekennzeichnet, dass das Bad pro Liter 1 bis 6 g Natriumcyanid enthält.

## Claims

1. A process for anodising aluminium products and aluminised pars in aqueous, alkaline anodising baths containing tri-alkali phosphate, wherein a 10 to 20 m thick, non-glossing aluminium oxide layer is produced on the aluminium material and the aluminised parts in an anodising bath which does not produce forming layers and which contains 10-200 g trisodium phosphate or tripotassium phosphate, at temperatures of 0 to 15°C, whilst passing through air which is free from C0₂ or low in C0₂.

2. A process as claimed in Claim 1, characterised in that the anodising bath is operated with direct current or pulsed current.

3. A process is claimed in Claim 1 and 2, characterised in that the anodising is carried out at 0 to 10°C.

4. A process as claimed in Claim 1 to 3, characterised in that the anodising bath contains, per litre, 50 to 150 g Na3P04 12 H₂0, or K3P04 . 7 H20.

5. A process as claimed in Claim 1 to 4, characterised in that the bath also contains 1 to 20 g per litre of a complex forming material.

6. A process as claimed in Claim 5, characterised in that the bath contains 1 to 6 g per litre of sodium cyanide.

## Revendications

1. Procédé d'anodisation de produits en aluminium et de pièces aluminées, dans des bains aqueux et alcalins d'anodisation contenant un phosphate neutre de métal alcalin, qui consiste à produire, sans effet de brillantage, sur le produit en aluminium et sur les pièces aluminées, une couche d'oxyde d'aluminium d'une épaisseur de 10 à 20 microns dans un bain d'anodisation ne formant pas de couches d'activation et contenant de 10 à 200 g de phosphate trisodique ou de phosphate tripotassique, en opérant à des températures de 0 à 15°C et en faisant passer de l'air exempt de CO₂ ou pauvre en CO₂.

2. Procédé suivant la revendication 1, caractérisé en ce qu'il consiste à faire fonctionner le bain d'anodisation avec du courant continu ou avec du courant pulsé.

3. Procédé suivant la revendication 1 et 2, caractérisé en ce qu'il consiste à effectuer l'anodisation entre 0 et 10 °C.

4. Procédé suivant l'une des revendications 1 à 3, caractérisé en ce que le bain d'anodisation contient par litre de 50 à 150 g de Na₃P0₄, 12 H₂0 ou de K₃P0₄, 7 H₂0.

5. Procédé suivant l'une des revendications 1 à 4, caractérisé en ce que le bain contient en outre, par litre, de 1 à 20 g d'un agent complexant.

6. Procédé suivant la revendication 5, caractérisé en ce que le bain contient, par litre, de 1 à 6 g de cyanure de sodium.
